# FASCICULE DE BREVET EUROPEEN

(11) **EP 0 570 385 B1**
(45) Date de publication et mention de la délivrance du brevet: **17.04.1996**
(21) Numéro de dépôt: 92901780.4
(22) Date de dépôt: 09.12.1991
(51) Int. Cl.: D21C 1/00, D21C 7/06

(54) **PROCEDE D'ALIMENTATION DE CUISEURS CONTINUS SOUS PRESSION POUR L'OBTENTION DE PATES CELLULOSIQUES**
VERFAHREN ZUR ZUFÜHRUNG VON KONTINUIERLICHEN HOCHDRUCKKOCHERN UM ZELLSTOFF ZU BEKOMMEN
METHOD FOR SUPPLYING PRESSURIZED CONTINUOUS DIGESTERS TO OBTAIN CELLULOSE PULP

(30) Priorité: 17.12.1990 FR 9015759
(43) Date de publication de la demande: 24.11.1993
(73) Titulaire: TAG PULP INDUSTRIES S.A., FL 9490 Vaduz (LI)
(72) Inventeur: DE LA BRUNIERE, Patrick, F-75016 Paris (FR); GALICHON, Jean, F-75008 Paris (FR)
(74) Mandataire: Epstein, Henri
(86) Numéro de dépôt international: FR9100986
(87) Numéro de publication internationale: WO9211409

(56) Documents cités:
- WO-A-84/03527
- US-A- 4 968 385

## Description

La présente invention se rapporte à un procédé de préparation de pâtes cellulosiques par la cuisson de matières ligno-cellulosiques, telles que copeaux de bois ou de plantes annuelles, dans un réacteur de cuisson continu sous pression et plus particulièrement à un procédé d'alimentation dudit réacteur.

Les systèmes d'alimentation utilisés actuellement sont pour la plupart des types suivants.

### a - Pour les plantes annuelles:

Vis continues à pas variable ou tronconique, munies à l'extrémité d'un système de contre-pression. Le système permet d'éviter le refoulement de la matière par la pression de vapeur régnant à l'intérieur du cuiseur, en général de l'ordre de 7 bars.

Ces vis présentent des inconvénients, à savoir une usure rapide due à la présence de silice dans les plantes utilisées (bagasse, kenaf, paille, chanvre etc.), ce qui nécessite un changement fréquent de vis qui doivent être rechargées en métal et, pour certaines plantes (en particulier paille humide), une difficulté d'assurer un débit régulier du fait que la matière tend à tourner avec la vis et n'avance plus.

Cet inconvénient nuit à la qualité de la pâte obtenue tout en diminuant la productivité de l'installation.

### b - Pour les copeaux de bois, les systèmes utilisés sont du type à sas ou vannes rotatives.

Ces dispositifs fonctionnent suivant le cycle suivant.
1. Une certaine quantité de copeaux est introduite dans un volume à la pression atmosphérique.
2. Le volume est clos et soumis à une pression de vapeur égale à celle du cuiseur.
3. Le volume est ouvert vers le cuiseur et les copeaux y sont déversés.
4. Le volume est clos de nouveau, puis détendu à la pression atmosphérique.

Le volume est alors prêt à recevoir une nouvelle charge de copeaux. De tels systèmes présentent des inconvénients, car ils sont discontinus et perturbent en conséquence le fonctionnement du cuiseur et occasionnent une perte de charge à chaque cycle. Le système proposé peut être utilisé aussi bien pour les plantes annuelles, que pour des copeaux de bois. Il est particulièrement bien adapté aux procédés continus et en particulier au procédé en deux étapes, tel que décrit dans le certificat d'utilité français FR-A-2 542 021 qui corresponde au EP-A-0 136 325 et US-A-4 790 905).

On connait du US-A-4 968 385 un procédé de préparation de pâte cellulosique selon lequel on imprègne des matières cellulosiques de solution alcaline et on fait passer le mélange d'abord dans une pompe centrifuge, où il est soumis à une pression seulement de peu inférieure à la pression régnant dans le cuiseur. La pompe centrifuge, dont la sortie est munie d'une-valve de non-retour, est reliée à une presse à vis dans laquelle l'excès de liquide est éliminé. La différence de pression à l'entrée et à la sortie de la presse à vis reste faible, de l'ordre de 1 ou 2 bars, car ce n'est qu'avec d'aussi faibles pressions de fonctionnement que l'on peut réduire l'effet de glissement de la matière traitée auquel conduit la présence d'alcalis lorsque les pressions appliquées sont plus importantes. En effet, l'utilisation d'une presse à vis comprometterait l'avancement de la matière lors de l'application de pressions élevées. La présente invention a pour objet d'éviter de tels inconvénients et de proposer un procédé et un dispositif d'alimentation de cuiseurs continus pour l'obtention de pâte cellulosique à partir de matières ligno-cellulosiques, le procédé consistant à assurer ladite alimentation par le refoulement de matières imprégnées en forme de bouchon, l'étanchéité du cuiseur étant assurée par la présence de ce bouchon dans la tuyauterie d'alimentation, caractérisé en ce qu'on introduit dans une pompe à piston à culasse ouverte reliée au cuiseur par une tuyauterie des matières ligno-cellulosiques, telles que copeaux de bois ou plantes annuelles, imprégnées au préalable de réactifs chimiques en quantité juste nécessaires à leur cuisson et d'eau en quantité suffisante pour obtenir une consistance pâteuse mais non liquide.

Ainsi, l'avancement de la matière dans la pompe est indépendant de la pression appliquée en présence de matières alcalines, ce qui n'est pas le cas du dispositif connu.

Par ailleurs, aucune valve de non-retour ou clapet n'est nécessaire. De préférence, l'imprégnation à coeur de la matière ligno-cellulosique est assurée en deux phases:
a) mélange de la liqueur d'imprégnation et des matières ligno-cellulosiques en proportions nécessaires à la cuisson par une agitation classique, et
b) soumission de ce mélange en cours d'introduction dans le cuiseur à une pression élevée, de préférence de l'ordre de 80 bars, par compression au moyen de la pompe à piston à culasse ouverte, qui force la pénétration de la liqueur d'imprégnation au coeur de la matière ligno-cellulosique.

La mise en oeuvre du procédé selon l'invention sera décrite ci-après par référence au dessin, dont la figure unique représenté en coupe en élévation un cuiseur 1 alimenté par une pompe à piston à culasse ouverte 2 par l'intermédiaire de la tuyauterie 3 comportant une entrée de vapeur 5.

La première étape du procédé est l'imprégnation, par exemple décrite dans les brevets précités. La plante annuelle est déchiquetée en morceaux de 5 à 10 cm, par exemple. Puis elle est additionnée d'eau chaude et de réactifs alcalins ou alcalino-terreux nécessaire à la cuisson pour obtenir la qualité de pâte souhaitée.

Dans le cas des copeaux de bois, ceux-ci sont immergés à chaud dans une solution de réactifs alcalins ou alcalino-terreux d'une concentration donnée pendant un temps suffisant pour absorber dans le copeau la quantité de réactifs nécessaire à sa cuisson. Puis les copeaux sont égouttés. Qu'il s'agisse de plantes annuelles ou de copeaux de bois, on cherche à atteindre après imprégnation un rapport liqueur d'imprégnation / matière sèche (LI/MS) de préférence égal ou voisin de 1,5, qui peut aussi varier suivant la nature de la matière première employée de 0,8 à 3.

La deuxième phase du procédé comprend l'injection. La matière imprégnée est injectée sous pression par la pompe à piston à culasse ouverte 2 dans la tuyauterie 3 reliée au cuiseur 1 muni d'une double enveloppe chauffée au moyen de la vapeur. La pompe à piston peut être à double corps, chaque piston travaillant alternativement de façon à créer un débit quasi continu ou à corps simple.

La tuyauterie 3 entre la sortie de la pompe et l'entrée du réacteur de cuisson doit être d'une longueur et d'un diamètre tels, que la perte de charge créée, grâce à la formation d'un bouchon 4 résultant de l'action de compression du piston de la pompe, soit supérieure à la pression interne du réacteur. La longueur du tuyau 3 et son diamètre peuvent être respectivement de 3 à 3 m et de 200 à 300 mm.

Dans ces conditions, on observe que la-matière comprimée dans cette longueur de tuyauterie ne refoule pas vers la pompe et qu'elle constitue un bouchon totalement étanche à la vapeur sous pression du réacteur de cuisson. Aucun système de vanne ou de clapet n'est donc nécessaire.

Les pompes utilisées sont d'un modèle courant sur le marché, utilisées à d'autres fins, tels que le pompage du béton liquide. Elles peuvent sans difficulté développer une pression de 80 bars à la sortie de la pompe, le piston étant actionné par un système hydraulique, tel qu'un vérin.

Le résultat ci-dessus décrit peut être obtenu grâce à troisconstatations surprenantes qui sont au coeur de la présente invention.
a) La matière imprégnée a au départ une densité apparente de l'ordre de 0,35 pour les plantes annuelles et de 0,45 pour les copeaux.
   Après compression à 80 bars, cette densité devient voisine à 1.
b) Même avec des taux d'imprégnation élevés, par exemple pour LI/MS situé entre 2,5 et 3, on n'observe pas de séparation de la phase liquide.
c) La matière imprégnée "glisse" sans problème dans la tuyauterie,

les réactifs alcalins jouant le rôle de lubrifiant, ce qui rend possible une alimentation sans à coup. Il serait dans la plupart des cas impossible d'alimenter par ce système les mêmes matières premières simplement déchiquetées.

Même au cas où cela serait possible, les problèmes d'usure seraient les mêmes que ceux observés avec des vis d'alimentation traditionnelles.

Or, les traces d'usure observées dans le système suivant l'invention, restent à un niveau imperceptible et permettent d'augurer une durée de service continu de plusieurs années sans changement de pièces.

### Exemple 1.

300 kg de chanvre à 8% d'humidité coupé à la longueur de 5 cm environ sont introduits dans un mélangeur rotatif.

On y ajoute:

| | |
|---|---|
| soude en poudre | 45 kg |
| carbonate de soude anhydre en poudre | 15 kg |
| eau chaude | 500 kg |

L'ensemble est agité énergiquement pendant dix minutes. On obtient finalement un mélange à l'aspect de fibres humides bien homogène.

Cette masse de 860 kg sera introduite dans une pompe à piston à commande hydraulique du type Putzmeister (CK01061). La pompe est reliée à un cuiseur expérimental constitué d'un cylindre horizontal de longueur de 4 m et de diamètre de 0,60 m par l'intermédiaire d'une tuyauterie de 6 m de longueur et de diamètre de 200 mm.

On commence le pompage à raison de 5 à 6 coups à la minute. Après environ 11 minutes, le chanvre imprégné apparait à l'extrémité du tube de 6 m. On peut s'en rendre compte en laissant la bride de jonction du tube au cuiseur legèrement entreouverte.

A ce stade, on boulonne cette bride de façon étanche et on règle la température du cuiseur à 170°C par mise sous pression de vapeur à 7 bars.

La tuyauterie reliant la pompe au cuiseur ne comporte aucune vanne ni clapet.

On poursuit le pompage sans problème, la totalité de la matière étant pompée en un peu plus de 50 minutes.

Au cours du pompage, on n'a observé aucune séparation de liqueur de la masse imprégnée. La densité de la matière passée à la sortie du tube d'alimentation, mesurée dans un essai préliminaire a été trouvée très voisine de 1.

Le bouchon de matière comprimée dans le tube d'alimentation est parfaitement étanche.

### Exemple 2

On procède comme dans l'exemple précédent, en utilisant de la paille d'orge non coupée sous forme de balles de 30 kg.

On introduit dans le mélangeur:

| | |
|---|---|
| 10 balles de paille, soit | 300 kg |
| soude en poudre | 40 kg |
| carbonate de soude anhydre en poudre | 12 kg |
| eau chaude pulvérisée | 470 kg |

On agite énergiquement pendant 10 minutes. Le produit obtenu est homogène et a l'aspect d'une paille humide.

Avec la même pompe que précédemment et suivant les mêmes conditions opératoires, la paille imprégnée est introduite dans le cuiseur dont la pression est de 7 bars, la durée de l'introduction étant de 50 minutes.

Là, on constate encore que le bouchon est parfaitement étanche et que le cuiseur a fonctionné sans problème, malgré le compactage et la densification du produit à l'entrée du cuiseur. En outre, on a constaté que la densité de la paille imprégnée comprimée est voisine de 1, alors que sa densité apparente initiale est de l'ordre de 0,35.

### Exemple 3

280 kg de copeaux d'Eucalyptus 12 A.B.L. SALIGNA à 92% de siccité, placés dans un panier en métal inoxydable perforé de trous, sont immergés dans une solution de soude contenant 102,4 g/l de NaOH à 100°C pendant 30 minutes.

Les copeaux de 2,5 mm d'épaisseur et de 2 cm de longueur environ sont alors retirés de la solution et égouttés pendant 5 minutes.

Le poids de copeaux après l'imprégnation est de 580 kg.

En utilisant le même matériel que précédemment, ces copeaux sont poussés dans le cuiseur expérimental dont la pression interne est de 7 bars et la température de 170°C.

Le tube reliant la sortie de la pompe à l'entrée du cuiseur a une longueur de 6 m et un diamètre de 200 mm.

Au cours de l'introduction qui a duré 35 minutes environ, on n'a observé ni perte de vapeur dans cette tuyauterie, ni essorage du liquide d'imprégnation sous l'effet de la pression exercée par le piston de la pompe.

## Revendications

1. Procédé d'alimentation de cuiseurs continus pour l'obtention de pâte cellulosique à partir de matières ligno-cellulosiques consistant à assurer ladite alimentation par le refoulement de matière imprégnée en forme de bouchon, l'étanchéité du cuiseur étant assurée par la présence dudit bouchon dans la tuyauterie d'alimentation, caractérisé en ce qu'on introduit dans une pompe à piston à culasse ouverte (2) reliée au cuiseur (1) par une tuyauterie (3) des matières ligno-cellulosiques, telles que copeaux de bois ou plantes annuelles, imprégnées au préalable de réactifs chimiques en quantité juste nécessaire à leur cuisson et d'eau en quantité suffisante pour obtenir une consistance pâteuse mais non liquide.

2. Procédé selon la revendication 1, caractérisé en ce que l'imprégnation à coeur de la matière ligno-cellulosique est assurée en deux phases:
a) mélange de la liqueur d'imprégnation et des matières ligno-cellulosiquesen proportions nécessaires à la cuisson par une agitation classique, et
b) soumission de ce mélange en cours d'introduction dans le cuiseur à une pression élevée, de préférence de l'ordre de 80 bars, par compression au moyen de'la pompe à piston à culasse ouverte, qui force la pénétration de la liqueur d'imprégnation au coeur de la matièreligno-cellulosique.

3. Dispositif d'alimentation de cuiseurs continus sous pression pour l'obtention d'une pâte cellulosique pour application du procédé selon la revendication 1 ou 2, caractérisé en ce qu'il comprend une pompe à piston à culasse ouverte (2) reliée au cuiseur (1) au moyen d'une tuyauterie (3) ne comportant aucune vanne ni aucun clapet d'étanchéité, la compression produite par le piston de la pompe (2) créant un bouchon (4), dont la perte de charge produite est supérieure à la pression interne du cuiseur (1).

## Patentansprüche

1. Zufuhrverfahren für kontinuierliche Zellstoffkocher, um Zellstoff ausgehend von Lignocellulosematerialien zu erhalten, das darin besteht, die Zufuhr durch das Fördern von imprägniertem Material in Stopfenform sicherzustellen, wobei die Dichtigkeit des Zellstoffkochers durch das Vorhandensein des Stopfens in der Zufuhrrohrleitung sichergestellt ist, dadurch gekennzeichnet, daß man in eine mit dem Zellstoffkocher (1) durch eine Rohrleitung (3) verbundene Kolbenpumpe mit offenem Zylinderkopf (2) Lignocellulosematerialien, wie Holzspäne oder einjährige Pflanzen, die vorher mit chemischen Reagenzien in einer Menge, die eben notwendig für ihr Kochen ist, imprägniert sind und Wasser in einer Menge einführt, die ausreicht um eine breiige aber nicht flüssige Konsistenz zu erhalten.

2. Verfahren nach Anspruch 1, dadurch gekennzeichnet, daß die Imprägnierung im Inneren des Lignocellulosematerials in zwei Stufen durchgeführt wird:
a) Vermischen der Imprägnierungsflüssigkeit und der Lignocellulosematerialien in zum Kochen notwendigen Verhältnissen durch klassisches Rühren und
b) unter erhöhten Druck setzen dieser Mischung während des Einführens in den Zellstoffkocher, bevorzugt in der Größenordnung von 80 bar, durch Verdichten mittels der Kolbenpumpe mit offenem Zylinderkopf, was das Eindringen der Imprägnierungsflüssigkeit in das Innere des Lignocellulosematerials erzwingt.

3. Zufuhrvorrichtung für kontinuierliche Hochdruck-Zellstoffkocher, um Zellstoff zu erhalten, zur Verwendung des Verfahrens gemäß Anspruch 1 oder 2, dadurch gekennzeichnet, daß sie eine mit dem Zellstoffkocher (1) durch eine Rohrleitung (3) verbundene Kolbenpumpe mit offenem Zylinderkopf umfaßt, die weder ein Dichtventil noch eine Dichtklappe umfaßt, wobei der durch den Kolben der Pumpe (2) erzeugte Druck einen Stopfen (4) schafft, dessen erzeugter Druckverlust größer als der innere Druck des Zellstoffkochers (1) ist.

## Claims

1. Method for supplying continuous digesters to obtain cellulose pulp from lignocellulose substances wherein the impregnated material is fed in form of a plug, the imperviousness of the digester being ensured by the presence of the plug in the feed pipe, characterized in that lignocellulose material, such as wood chips or annual plants, previously impregnated with chemical reagents in an amount just required to cook them and with water, so as to obtain a pasty but not liquid consistency, are introduced into a filling opening inlet of a piston pump (2) connected to the digester (1) by means of a pipe (3), said opening inlet being open to the atmosphere.

2. Methode according to claim 1, characterized in that the impregnation inside the lignocellulose material is provided in two stages:
a) mixture of the impregnation solution and lignocellulose material in proportions just required for cooking by means of a conventional agitator,
b) submission of the mixture, when being introduced into the digester, to a high pressure, preferably about 80 bars, by compression with the aid of the piston pump, the filling inlet opening of which is open to the atmosphere, the impregnation solution being forced by the pump to penetrate into the lignocellulose material.

3. Device for supplying continuous high pressure digester to obtain cellulose pulp according to the method of claims 1 or 2, characterized in that it includes a piston pump (2), whose inlet opening is open to the atmosphere, connected to the digester (1) by means of a pipe (3) not comprising any sealing valve or flap valve, the compression produced by the piston pump creating a plug (4) whose head loss produced is greater that the internal pressure of the digester (1).
